# EUROPÄISCHE PATENTSCHRIFT

(11) **EP 0 050 289 B1**
(45) Veröffentlichungstag und Bekanntmachung des Hinweises auf die Patenterteilung: **02.05.1984**
(21) Anmeldenummer: 81108217.1
(22) Anmeldetag: 12.10.1981
(51) Int. Cl.: C10L 1/30

(54) **Benzin-Mischungen**
Gasoline compositions
Compositions de carburant

(30) Priorität: 17.10.1980 DE 3039225
(43) Veröffentlichungstag der Anmeldung: 28.04.1982
(73) Patentinhaber: HOECHST AKTIENGESELLSCHAFT, 65926 Frankfurt am Main (DE)
(72) Erfinder: Lorke, Horst, D-6237 Liederbach (DE); Ulm, Klaus, Dr., D-8263 Burghausen/Salzach (DE)

## Beschreibung

. Die Erfindung betrifft Benzin-Mischungen, bestehend im wesentlichen aus Benzin und kurzkettigen Alkoholen, wobei die Mischbarkeit in Gegenwart von Wasser mit Hilfe von Wasserakzeptoren erreicht wird.

In zunehmendem Maße wächst das Interesse an alkoholhaltigen Kraftstoffen (Benzinen) für Verbrennungskraftmaschinen, insbesondere für Kraftfahrzeugmotoren. Dabei werden dem Benzin mehr oder weniger große Mengen an kurzkettigen, geraden oder verzweigten aliphatischen Alkoholen zugesetzt.

Gemische aus Benzin und Alkoholen können jedoch auch mehr oder weniger große Mengen Wasser enthalten. Der Wassergehalt resultiert beispielsweise daraus, daß die hydrophilen Alkohole Wasser aus der Luft anziehen. Im Laufe der Verteilung und Lagerung des Kraftstoffes kommt es in der Regel zu einem Kontakt mit der Luft, so daß ein gewisser Wassergehalt in einem alkoholhaltigen Benzin unvermeidlich ist. Ferner liegt am Boden von bereits genutzen Vorratstanks häufig Wasser in Form von flachen Pfützen, so daß auch hier eine Wasseraufnahme des alkoholhaltigen Benzins erfolgen kann. Nun läßt aber die Mischbarkeit von Gemischen aus Benzin und Alkoholen, und insbesondere die Mischbarkeit von Benzin und Alkoholen mit Wasser zu wünschen übrig. In derartigen Gemischen tritt in der Regel je nach Temperatur mehr oder weniger rasch eine Phasentrennung auf. Es liegt auf der Hand, daß sich dies sehr nachteilig auf die Anwendung der in Rede stehenden benzin-Mischungen auswirkt. Die Tendenz zur Phasentrennung ist insbesondere von der Menge an Wasser und von der Temperatur der Mischung abhängig. So kann im Winter eine Entmischung schon bei relativ kleinen Wassergehalten, beispielsweise schon bei weniger als 0,1 Gew.-% Wasser, auftreten.

Im Hinblick auf die geschilderten Verhältnisse wird bei Benzin-Alkohol-Wasser-Gemischen eine möglichst niedrige Entmischungstemperatur (charakterisiert durch den Trübungspunkt der Mischung) auch bei relativ hohen Wassergehalten gefordert. Um dieser Forderung nachzukommen, ist bereits versucht worden, durch Zugabe einer vierten Komponente zu dem Kohlenwasserstoff-Alkohol-WasserGemisch eine Erniedrigung des Trübungspunktes zu erreichen.

So wird in der europäischen Patentschrift 0012345 empfohlen, wasserhaltigen Alkohol-Benzin-Gemischen als weitere Komponente ein Anlagerungsprodukt von Ethylenoxid oder Propylenoxid an ein Carbonsäureamid mit 8 bis 22 C-Atomen in einer wirksamen Menge zuzusetzen, das als Emulgator wirkt.

In der deutschen Offenlegungsschrift 30 04 115 werden wasserhaltige Ethanol-Benzin-Mischungen beschrieben, die Alkyl-tert.-butylether als lösungsvermittelnde Komponente in wirksamer Menge enthalten.

Die Komponenten, die wasserhaltigen. benzin-Alkohol-Mischungen zur Lösung des Phasentrennproblems zugesetzt werden, sollen nicht nur dieses Problem lösen, sondern auch noch eine Reihe von anderen Forderungen erfüllen. Sie sollen unter anderem die Octanzahl des Benzins zumindest nicht erniedrigen, sich auch bei langer Lagerzeit nicht abscheiden und insbesondere nicht korrosiv wirken, vor allem auf Stahl, Gußeisen und Aluminium.

Aufgabe der Erfindung ist es daher, solche Substanzen vorzuschlagen, die das Problem der Phasentrennung in Benzin-Alkohol- und in Benzin-Alkohol-Wasser-Gemischen lösen und darüberhinaus die obengenannten Forderungen, vor allem die Forderung nach Antikorrosivität erfüllen. Aufgabe der Erfindung ist es insbesondere, Benzin-Alkohol-Mischungen vorzuschlagen, in denen auch bei einem relativ hohen Wassergehalt und bei niedrigen Temperaturen keine Phasentrennung eintritt.

Es wurde überraschenderweise gefunden, daß Borsäureester von ein- oder mehrwertigen Alkoholen besonders geeignet sind, die gestellte Aufgabe zu lösen.

Gefunden wurde demnach eine Benzin-Mischung, bestehend im wesentlichen aus Benzin und kurzkettigen Alkoholen, dadurch gekennzeichnet, daß sie zusätzlich mindestens einen Borsäureester als Emulgator und Wasserserakzeptor in einer wirksamen Menge enthält, der durch umsetzen von Borsäure und ein- bis dreiwertigen Alkoholen gebildet worden ist.

Erfindungsgemäß werden vorzugsweise solche Borsäureester eingesetzt, die durch Umsetzen von Borsäure und einem ein- bis dreiwertigen Alkohol im Molverhältnis von 1 : 0,5 bis 1 : 6 gebildet worden sind.

Besonders bevorzugt sind Borsäureester der nachstehenden allgemeinen Formel I worin bedeuten
R eine Alkylgruppe mit 1 bis 18 C-Atomen,
- Rl eine Alkylengruppe mit 2 bis 5 C-Atomen, wobei die OR'-Gruppen gleich oder verschieden sein können,
X 0 oder eine ganze Zahl von 1 bis 10, und
n eine ganze Zahl von 1 bis 3.

Die Alkylgruppe R und die Alkylengruppe R¹ können geradkettig oder verzweigt sein.
R bedeutet vorzugsweise eine Alkylgruppe mit 1 bis 8 C-Atomen.
R¹ bedeutet vorzugsweise Ethylen oder Propylen.
X bedeutet vorzugsweise 0 oder eine ganze Zahl von 1 bis 3.
n bedeutet vorzugsweise 3.

Die OR'-Gruppen sind gleich oder verschieden. Im Falle von gemischten OR'-Gruppen sind solche mit Oxethylen und Oxpropylen bevorzugt.

Die wirksame Menge an erfindungsgemäß einzusetzenden Borsäureestern beträgt im allgemeinen 0,05 bis 5 Gew.-%, vorzugsweise 0,1 bis 2 Gew.-%, bezogen auf das Gewicht der Benzin-Alkohol-Mischung.

Der Begriff Benzin umfaßt im Rahmen der vorliegenden Erfindung die für Verbrennungsmotoren allgemein üblichen Benzine. Benzine bestehen bekanntlich im wesentlichen aus einem Kohlenwasserstoff-Gemisch mit einem Siedebereich innerhalb von 30 bis 250 °C. Die geschilderten Probleme liegen vor allem bei Benzinen mit keinem oder nur einem geringen Gehalt an Aromaten vor, weil in diesen Benzinen die Löslichkeit von wasserhaltigen Alkoholen besonders begrenzt ist.

Wie in den Ausführungen zum Stand der Technik bereits erwähnt worden ist, werden kurzkettige, gerade oder verzweige aliphatische Alkohole zur Abmischung mit Benzinen verwendet. im allgemeinen sind es Alkohole mit 1 bis 5 C-Atomen, vorzugsweise Methanol, Ethanol oder Gemische davon.

Die Menge an Alkohol ist je nach beabsichtigtem Zweck mehr oder weniger groß. Sie beträgt 10 bis 30 Gew.-%, bezogen auf das Gewicht der Benzin-Alkohol-Mischung.

Die Menge an Wasser, die Benzin-Alkohol-Mischungen enthalten können, kann in weiten Grenzen variieren. Sie liegt im allgemeinen bei 0,01 bis 10 Gew.-%, vorzugsweise bei 0,05 bis 1 Gew.-%, bezogen auf das Gewicht der Benzin-Alkohol-Mischung.

Die erfindungsgemäß zu verwendenden Borsäureester werden durch Reaktion von Borsäure mit den angegebenen Alkoholen hergestellt. Dazu werden Borsäure, vorzugsweise Orthoborsäure, und der Alkohol, vorzugsweise Alkohole der Formel RO-(R¹O)ₓ-H, worin R, R¹ und x die bei Formel I angegebene Bedeutung haben, im Molverhältnis von 1 : 0,5 bis 1 : 6, vorzugsweise 1 : 1 bis 1 : 3, zweckmäßigerweise in einem mit Rührer und gegebenenfalls mit Rückflußkühler ausgestatteten Gefäß umgesetzt, wobei das entstehende Reaktionswasser entfernt wird. Die Reaktionstemperatur beträgt im allgemeinen 50 bis 150 °C, vorzugsweise 110 bis 140 °C. Die Entfernung des Reaktionswassers bis zur gewünschten Menge erfolgt vorzugsweise kontinuierlich während der Reaktion mit Hilfe von Vakuum (z. B. Wasserstrahlvakuum), das im allgemeinen etwa 500 bis 1 500 Pa beträgt. Die Entfernung des Wassers kann auch mit Hilfe eines inerten, mit Wasser ein Azeotrop bildenden Lösungsmittels, beispielsweise Toluol, Xylol, Methylenchlorid und dergleichen, durchgeführt werden.

Nach Beendigung der Umsetzung wird das gegebenenfalls verwendete Lösungsmittel durch übliche Destillation vom Reaktionsprodukt entfernt und dieses - sofern noch eine weitere Reinigung erforderlich sein sollte - zweckmäßigerweise bei einer Temperatur von 90 bis 150 °C vakuumgestrippt (Druck etwa 1 bis 500 Pa).

Bei den beschriebenen Herstellungsverfahren wird man in der Regel ein Gemisch von verschiedenen Borsäurestern erhalten. Durch entsprechende Wahl der Reaktionsparameter, wie Molverhaltnis, Temperatur und Umsetzungsgrad (gemessen an der Menge des Reaktionswassers), bei der Umsetzung der trifunktionellen Borsäure mit den mono- bis trifunktionellen Alkoholen ist die Möglichkeit gegeben, auf eine vollständige oder partielle Veresterung hinzusteuern und damit gleichsam strukturell maßgeschneiderte Borsäureester oder Borsäureestermischungen herzustellen.

Die erfindungsgemäßen Benzinmischungen können noch weitere zweckmäßige Komponenten enthalten, beispielsweise die für Benzine üblichen Antiklopfmittel und Antioxidantien.

Die Herstellung der erfindungsgemäßen Benzin-Mischungen erfolgt einfach durch Mischen der einzelnen Komponenten. Dies kann beispielsweise bei Raumtemperatur in einem mit Rührer ausgestatteten Behälter erfolgen.

Die erfindungsgemäßen Benzin-Mischungen weisen auch bei hohen Wassergehalten und niedrigen Temperaturen tiefe Trübungspunkte auf, sie zeigen also selbst bei relativ niedrigen Temperaturen keine Phasentrennung. Die erfindungsgemäßen Borsäureester wirken als Wasserakzeptor und als Emulgator. Sie binden vorhandenes Wasser auch chemisch und nicht allein durch physikalische Kräfte, wie es die bekannten Emulgatoren und lösungsvermitteinden Substanzen tun. Die unerwartet vorteilhafte Wirkung der erfindungsgemäß vorgeschlagenen Borsäureester zeigt sich auch darin, daß mit vergleichsweise geringen Mengen homogene Benzin-Alkohol- und Benzin-Alkohol-Wasser-Mischungen erzielt werden. Diese Borsäureester wirken darüberhinaus auch antikorrosiv, so daß ein häufig nicht unproblematischer Zusatz von derartigen Mitteln, die für Benzin-Alkohol-Gemische geeignet sein müssen, entfallen kann.

Die Erfindung wird nun durch die folgenden-Beispiele noch näher erläutert.

Es wurden erfindungsgemäße Benzin-Mischungen durch Mischen der nachstehend angeführten Komponenten hergestellt und der Trübungspunkt (°C) dieser Mischungen gemessen.

Um einen Vergleich zu haben, wurde zunächst der Trübungspunkt der nachstehenden Mischung gemessen.

### Vergleichsbeispiel

85 Gew.-Teile Benzin mit dem Siedepunktbereich von 40 bis 200 °C
15 Gew.-Teile Methanol
0,25 Gew.-Teile Wasser

Der Trübungspunkt dieser Mischung beträgt - 2,0 °C.

### Beispiel 1

a) 85 Gew: Teile Benzin mit dem Siedebereich von 40 bis 200 °C
b) 15 Gew.-Teile Methanol
c) 0,25 Gew.-Teile Wasser
d) 1,5 Gew.-Teile Borsäureester: B-(O-ISO-C₄H₉)₃·

Der Trübungspunkt dieser Mischung beträgt - 32,8 °C.

### Beispiel 2

a) 85 Gew.-Teile Benzin mit dem Siedebereich von 40 bis 200 °C
b) 15 Gew.-Teile Methanol
c) 0,25 Gew.-Teile Wasser
d) 1,5 Gew.-Teile Borsäureester : B―(O-iso-C₈H₁₇)₃.

Der Trübungspunkt dieser Mischung beträgt - 28,5 °C.

### Beispiel 3

a) 85 Gew.-Teile Benzin mit dem Siedebereich von 40 bis 200 °C
b) 15 Gew.-Teile Methanol
c) 0,25 Gew.-Teile Wasser
d) 1,0 Gew.-Teile Borsäureester: B-(OCH₃)₃,

Der Trübungspunkt dieser Mischung beträgt - 11,9 °C.

### Beispiel 4

a) 85 Gew.-Teile Benzin mit dem Siedebereich von 40 bis 200 °C
b) 15 Gew.-Teile Methanol
c) 0,25 Gew,-Teile Wasser
d) 1,5 Gew.-Teile Borsäureester: B-(OCH₂CH₂OCH₃)3_{.}

Der Trübungspunkt dieser Mischung beträgt - 15,9 °C.

### Beispiel 5

a) 85 Gew-Teile Benzin mit dem Siedebereich von 40 bis 200 °C
b) 15 Gew.-Teile Methanol
c) 0,25 Gew.-Teile Wasser
d) 1,0 Gew.-Teil Borsäureester : -B-(OCH₂CH₂-OCH₂CH₂OCH₃)₃.

Der Trübungspunkt dieser Mischung beträgt - 13,5 °C.

### Beispiel 6

a) 85 Gew.-Teile Benzin mit dem Siedebereich von 40 bis 200 °C
b) 15 Gew.-Teile Methanol
c) 0,25 Gew.-Teile Wasser
d) 0,5 Gew.-Teile Borsäureester: B-(O-iso-C₉H₁₉)_{3'}

Der Trübungspunkt dieser Mischung beträgt - 12,3 °C.

### Beispiel 7

a) 85 Gew.-Teile Benzin mit dem Siedebereich von 40 bis 200 °C
b) 15 Gew.-Teile Methanol
c) 0,25 Gew.-Teile Wasser
d) 1,5 Gew: Teile Borsäureester: B-(O-iso-C₁₃H₂₇)₃.

Der Trübungspunkt dieser Mischung beträgt - 26,0 °C.

### Beispiel 8

a) 85 Gew.-Teile Benzin mit dem Siedebereich von 40 bis 200 °C
b) 15 Gew.-Teile Methanol
c) 0,25 Gew: Teile Wasser
d) 0,5 Gew.-Teile Borsäureester : B―(OC₄H₉)₃.

Der Trübungspunkt dieser Mischung beträgt - 12,9 °C.

## Patentansprüche

1. Benzin-Mischung, bestehend im wesentlichen aus Benzin als Hauptbestandteil, einer geringeren Menge von aliphatischen Alkoholen mit 1 bis 5 Kohlenstoffatomen und Borsäureestern als Additiv, dadurch gekennzeichnet, daß sie die aliphatischen Alkohole in einer Menge von 10 bis 30 Gew.-% und Borsäureester der allgemeinen Formel worin bedeuten
R eine Alkylgruppe mit 1 bis 18 C-Atomen,
R¹ eine Alkylengruppe mit 2 bis 5 C-Atomen, wobei die OR¹-Gruppen gleich oder verschieden sein können,
x 0 oder eine ganze Zahl von 1 bis 10, und
n eine ganze Zahl von 1 bis 3,
als Emulgator- und Wasserakzeptor-Additiv in einer Menge von 0,05 bis 5 Gew.-% enthält, Gewichtsprozente jeweils bezogen auf das Gewicht von Benzin und Alkohol.

2. Benzin-Mischung nach Anspruch 1, dadurch gekennzeichnet, daß R eine Alkylgruppe mit 1 bis 8 C-Atomen, R¹ Ethylen und/oder Propylen, x 0 oder eine ganze Zahl von 1 bis 3 und n 3 bedeuten.

3. Benzin-Mischung nach einem der Ansprüche 1 und 2, dadurch gekennzeichnet, daß die Menge an Borsäureester 0,1 bis 2 Gew.-% beträgt, bezogen auf das Gewicht von Benzin und Alkohol.

## Claims

1. Gasoline composition consisting essentially of gasoline as the main component, a smaller amount of aliphatic alcohols having from 1 to 5 carbon atoms and boric acid esters as an additive, characterised in that it contains the aliphatic alcohols in an amount of from 10 to 30 % by weight and boric acid esters of the general formula wherein
R is alkyl with from 1 to 18 carbon atoms,
R¹ is alkylene with from 2 to 5 carbon atoms, the OR¹ groups being the same or different from one another,
x is 0 or an integer of from 1 to 10 and
n is an integer of from 1 to 3,
as emulsifier and water acceptor additive in an amount of from 0.05 to 5 % by weight, the percentages by weight being in each case relative to the weight of gasoline and alcohol.

2. The gasoline composition as claimed in claim 1, wherein R is alkyl with from 1 to 8 carbon atoms, R¹ is ethylene and/or propylene, x = 0 or an integer of from 1 to 3 and n is 3.

3. The gasoline composition as claimed in any of claims 1 and 2, wherein the quantity of boric acid ester is in the range of from 0.1 to 2 weight percent, calculated on the weight of gasoline and alcohol.

## Revendications

1. Mélange à base d'essence, essentiellement constitué d'essence en tant que constituant principal, d'une faible quantité d'alcools aliphatiques en C₁ à C₅ et d'esters de l'acide boriqde comme additif, caractérisé en ce qu'il contient les alcools aliphatiques dans la proportion de 10 à 30 % en poids et des esters de l'acide borique répondant à la formule générale dans laquelle
R désigne un groupe alkyle en C₁ à C₁₈,
R¹ un groupe alkylène en C₂ à C₅, les groupes OR¹ pouvant être identiques ou différents,
x est égal à 0 ou à un nombre entier de 1 à 10, et
n est un nombre entier de 1 à 3,
comme additif émülsionnant et accpeteur d'eau, dans une proportion de 0,05 à 5 % en poids, les pourcentages pondéraux étant rapportés à chaque fois au poids d'essence et d'alcool.

2. Mélange à base d'essence suivant la revendication 1, caractérisé en ce que R désigne un groupe alkyle en C₁ à C₈, R¹ l'éthylène et/ou le propylène, x est égal à 0 0u à nombre entier de 1 à 3 et n est égal à 3.

3. Mélange à base d'essence suivant l'une quelconque des renvendications 1 et 2, caractérisé en ce que la proportion d'ester de l'acide borique est de 0,1 à 2 % en poids par rapport au poids d'essence et d'alcool.
